# EUROPÄISCHE PATENTSCHRIFT

(11) **EP 1 380 633 B1**
(45) Veröffentlichungstag und Bekanntmachung des Hinweises auf die Patenterteilung: **26.03.2014**
(21) Anmeldenummer: 03013092.6
(22) Anmeldetag: 11.06.2003
(51) Int. Cl.: C10L 1/14, C10L 10/04, C10M 169/04, C10M 105/08

(54) **Verwendung von öligen Flüssigkeiten zur Verbesserung der Oxidationsstabilität der Brennstofföle**
Use of oily liquids to improve the oxidation stability of fuel oils
Utilisation de liquides huileux contre l'oxydation des huiles combustibles

(30) Priorität: 14.11.2002 DE 10252972; 09.07.2002 DE 10230771
(43) Veröffentlichungstag der Anmeldung: 14.01.2004
(73) Patentinhaber: Clariant Produkte (Deutschland) GmbH, 65929 Frankfurt am Main (DE)
(72) Erfinder: Krull, Matthias, Dr., 55296 Harxheim (DE)

(56) Entgegenhaltungen:
- EP-A- 1 116 780
- WO-A-01/38461
- WO-A-01/79397
- WO-A-99/61562
- US-A- 4 769 178

## Beschreibung

Die vorliegende Erfindung betrifft Öle mit verbesserter Oxidationsstabilität enthaltend Fettsäureester und Alkylphenolharze,

Im Zuge abnehmender Welterdölreserven und der Diskussion um die Umwelt beeinträchtigenden Konsequenzen des Verbrauchs fossiler und mineralischer Brennstoffe steigt das Interesse an alternativen, auf nachwachsenden Rohstoffen basierenden Energiequellen. Dazu gehören insbesondere native Öle und Fette pflanzlichen oder tierischen Ursprungs. Dies sind in der Regel Triglyceride von Fettsäuren mit 10 bis 24 C-Atomen, die einen den herkömmlichen Brennstoffen vergleichbaren Heizwert haben, aber gleichzeitig als biologisch abbaubar und umweltverträglich eingestuft werden.

Aus tierischem oder pflanzlichem Material erhaltene Öle sind hauptsächlich Stoffinrechselprodukte, die Triglyceride von Monocarbonsäuren umfassen, z. B. Säuren mit 10 bis 25 Kohlenstoffatomen, und der Formel entsprechen, in der R ein aliphatischer Rest mit 10 bis 25 Kohlenstoffatomen ist, der gesättigt oder ungesättigt sein kann.

Im allgemeinen enthalten solche Öle Glyceride von einer Reihe von Säuren, deren Anzahl und Sorte mit der Quelle des Öls variiert, und sie können zusätzlich

Phosphoglyceride enthalten. Solche Öle können nach im Stand der Technik bekannten Verfahren erhalten werden.

Auf Grund der teilweise unbefriedigenden physikalischen Eigenschaften der Triglyceride ist die Technik dazu übergegangen, die natürlich vorkommenden Triglyceride in Fettsäureester niederer Alkohole wie Methanol oder Ethanol zu überführen.

Neben dem direkten Einsatz als Brennstoff werden Fettsäurealkylester auch als Additive zum Beispiel für Mineralöle und Mineralöldestillate eingesetzt. Insbesondere Brennstofföle mit einem auf weniger als 500 ppm abgesenkten Schwefelgehalt besitzen derart schlechte reibungs- und verschleißmindernde Eigenschaften, daß ihnen sogenannte Lubricity-Additive zugesetzt werden müssen. Diese basieren unter anderem auf Estern ungesättigter Fettsäuren mit niederen Alkoholen (Biodiesel).

Die technisch als Brennstofföle und Additive eingesetzten öligen Flüssigkeiten basieren hauptsächlich auf Ölen aus natürlichen Quellen wie Raps, Sonnenblumen, Soya und ähnlichen Ölsaaten. Diese weisen einen hohen Anteil an ungesättigten Fettsäuren von mehr als 50 % und bevorzugt von mehr als 80 % auf, was ihnen akzeptable rheologische Eigenschaften insbesondere in der Kälte verleiht.

So offenbart EP-A-0635558 die Verwendung von Biodiesel auf Basis von C₁-C₅-Alkylestern gesättigter und ungesättigter, geradkettiger C₁₂-C₂₂-Fettsäuren als Schmierverbesserer für Gasöle mit niedrigem Schwefel- und Aromatengehalt.

EP-A-0935645 offenbart die Verwendung von C₁-C₃₀-Alkylphenolharzen als Lubricity-Additive für schwefelarmen Diesel. In den Beispielen belegt sind C₁₈- und C₂₄-Alkylphenolharze.

WO-99/61562 offenbart Mischungen aus Alkylphenolharzen, stickstoffhaltigen Verbindungen und Ethylen-Copolymeren als Kälte- und Lubricity-Additive für schwefelarmen Diesel.

DE-A-10111857 offenbart Ester aus überwiegend gesättigten unverzweigten Monofettsäuren mit Mischungen aus C₁-C₄-Monoalkoholen mit methylierten Mono- und/oder Dihydroxybenzolen als Zusatz zu schwefelfreiem Mineraldieselkraftstoff. Die Hydroxybenzole verbessern u.a. die Oxidationsstabilität der Additive.

Die auf Estern ungesättigter Fettsäuren basierenden öligen Flüssigkeiten, die auf Grund ihrer rheologischen Eigenschaften gegenüber den auf gesättigten Fettsäuren basierenden Estern bevorzugt werden, können bei längerer Lagerung insbesondere unter erhöhter Temperatur zu nur noch bedingt öllöslichen Produkten verharzen. Dies kann zur Bildung von viskosen Ausscheidungen und Ablagerungen im Lagerbehälter sowie im additivierten Brennstofföl führen. Auch im Motor kann dies insbesondere an den Ventilen und Einspritzdüsen zu Ablagerungen führen.

Darüber hinaus ist die Wirksamkeit der aus landwirtschaftlicher Produktion in großen Mengen und preiswert zur Verfügung stehenden Fettsäureester auf Basis von Ölsaaten als Lubricity-Additive vergleichsweise gering. Zur Erzielung eines in der Praxis ausreichenden Effekts sind folglich hohe Dosierraten von 1.000 ppm und mehr erforderlich, was einen hohen logistischen Aufwand erfordert.

Aufgabe vorliegender Erfindung war daher, Brennstofföle und Additive auf Basis ungesättigter pflanzlicher und tierischer Öle zu finden, die eine gegenüber dem Stand der Technik verbesserte Oxidationsstabilität aufweisen.

Überraschenderweise wurde gefunden, dass Kombinationen von Estern aus ungesättigten Fettsäuren mit Alkylphenol-Aldehydharzen eine deutlich verbesserte Oxidationsstabilität aufweisen.

Gegenstand der Erfindung ist daher die Verwendung von öligen Flüssigkeiten enthaltend
A) mindestens einen Ester aus Fettsäuren, deren Kohlenstoffkettenlängen zwischen 8 und 30 Kohlenstoffatomen liegen, und einem einwertigen C₁-C₅-Alkohol, wobei mindestens 50% der Fettsäurereste mindestens eine Doppelbindung enthalten, und
B) 0,005 bis 20 Gew.-% mindestens eines Alkylphenol-Aldehydharzes, erhältlich durch die Kondensation von
   (i) mindestens einem Alkylphenol mit mindestens einem C₆-C₂₄-Alkyl oder C₆-C₂₄-Alkenylrest und
   (ii) mindestens einem Aldehyd oder Keton,
   wobei der Kondensationsgrad zwischen 2 und 50 Alkylphenoleinheiten beträgt, in Brennstoffölen mit maximal 0,035 Gew.-% Schwefelgehalt, in einer Menge von 0,02 bis 10 Gew.-%, bezogen auf das Brennstofföl, zur Verbesserung der Oxidationsstabilität der Brennstofföle.

Die oben definierten öligen Flüssigkeiten werden im folgenden auch als Additive bezeichnet.

Bevorzugte Fettsäuren, die Bestandteil der Ester A) sind, sind solche mit 10 bis 26 C-Atomen, insbesondere 12 bis 22 C-Atomen. Die Alkylreste bzw. Alkenylreste der Fettsäuren bestehen im wesentlichen aus Kohlenstoff und Wasserstoff. Sie können jedoch weitere Substituenten wie z.B. Hydroxy-, Halogen-, Amino- oder Nitrogruppen tragen, sofern diese den vorwiegenden Kohlenwasserstoffcharakter nicht beeinträchtigen. Die Fettsäuren enthalten vorzugsweise mindestens eine Doppelbindung. Sie können mehrere Doppelbindungen, beispielsweise 2 oder 3 Doppelbindungen, enthalten und natürlicher oder synthetischer Herkunft sein. Bei mehrfach ungesättigten Carbonsäuren können deren Doppelbindungen isoliert oder auch konjugiert sein. Bevorzugt sind Mischungen aus zwei oder mehr ungesättigten Fettsäuren mit 10 bis 26 C-Atomen. In besonders bevorzugten Fettsäuremischungen enthalten mindestens 75 Gew.-%, speziell mindestens 90 Gew.-% der Fettsäuren eine oder mehrere Doppelbindungen. Die Jodzahlen der den erfindungsgemäßen Estern zugrunde liegenden Fettsäuren bzw. Fettsäuregemische liegen bevorzugt oberhalb 50 g J/100 g, besonders bevorzugt zwischen 100 und 190 g J/100 g, insbesondere zwischen 110 und 180 g J/100 g und speziell zwischen 120 und 180 g I/100 g Fettsäure bzw. Fettsäuregemisch.

Geeignete ungesättigte Fettsäuren sind beispielsweise Öl-, Eruca-, Palmitolein-, Myristolein-, Linol-, Linolen-, Elaeosterin-, Arachidon- und/oder Ricinolsäure. Bevorzugt werden erfindungsgemäß aus natürlichen Fetten und Ölen gewonnene Fettsäuremischungen bzw. -fraktionen, wie z.B. Erdnussöl-, Fisch-, Leinöl-, Palmöl-, Rapsöl-, Ricinen-, Ricinusöl-, Rüböl-, Sojaöl-, Sonnenblumenöl-, Färberdistel- und Tallölfettsäure eingesetzt, die entsprechende Jodzahlen aufweisen.

Als Bestandteil der Fettsäuremischungen ebenfalls geeignet sind Dicarbonsäuren, wie Dimerfettsäuren und Alkyl- sowie Alkenylbernsteinsäuren mit C₈-C₅₀-Alk(en)ylresten, bevorzugt mit C₈-C₄₀-, insbesondere mit C₁₂-C₂₂-Alk(en)ylresten. Die Alkylreste können linear wie auch verzweigt (oligomerisierte Alkene, Polyisobutylen) und gesättigt oder ungesättigt sein. Bevorzugt sind Anteile von bis zu 10 Gew.-%, insbesondere weniger als 5 Gew.-% bezogen auf den Bestandteil A).

Daneben können die Fettsäuremischungen untergeordnete Mengen, d.h. bis zu 20 Gew.-%, bevorzugt weniger als 10%, insbesondere weniger als 5 % und speziell weniger als 2 % gesättigter Fettsäuren wie beispielsweise Laurin-, Tridecan-, Myristin-, Pentadecan-, Palmitin-, Margarin-, Stearin-, Isostearin-, Arachin- und Behensäure enthalten.

Die Fettsäuren können weiterhin 1-40 Gew.-%, speziell 1-25 Gew.-%, insbesondere 1-5 Gew.-% Harzsäuren enthalten.

Geeignete Alkohole enthalten 1 bis 5 Kohlenstoffatome. Besonders geeignete Alkohole sind Methanol und Ethanol, insbesondere Methanol.

Die Ester sind aus Alkoholen und Fettsäuren in bekannter Weise durch Veresterung herstellbar. Bevorzugt ist die Umesterung natürlich vorkommender Fette und Öle mit niederen Alkoholen und insbesondere mit Methanol, wobei als Nebenprodukt Glycerin entsteht. Bevorzugt sind solche Ester, die aus einem Fettsäuregemisch herstellbar sind.

Die im Additiv enthaltenen Alkylphenol-Aldehyd-Harze (B) sind prinzipiell bekannt und beispielsweise im Römpp Chemie Lexikon, 9. Auflage, Thieme Verlag 1988-92, Band 4, S. 3351ff. beschrieben. Die Alkyl- oder Alkenylreste des Alkylphenols besitzen 6 - 24, bevorzugt 8 - 22, insbesondere 9-18 Kohlenstoffatome. Sie können linear oder bevorzugt verzweigt sein, wobei die Verzweigung sekundäre wie auch tertiäre Strukturelemente enthalten kann. Bevorzugt handelt es sich um n- und isoHexyl, n- und iso-Octyl, n- und iso-Nonyl, n- und iso-Decyl, n- und iso-Dodecyl, Tetradecyl, Hexadecyl, Octadecyl, Eicosyl sowie Tripropenyl, Tetrapropenyl, Pentapropenyl und Polyisobutenyl bis C₂₄. Das Alkylphenol-Aldehyd-Harz kann auch bis zu 20 mol-% Phenoleinheiten und/oder Alkylphenole mit kurzen Alkyketten wie z. B. Butylphenol enthalten. Für das Alkylphenol-Aldehydharz können gleiche oder verschiedene Alkylphenole verwendet werden.

Der Aldehyd im Alkylphenol-Aldehyd-Harz besitzt 1 bis 10, bevorzugt 1 bis 4 Kohlenstoffatome und kann weitere funktionelle Gruppen tragen. Bevorzugt ist er ein aliphatischer Aldehyd, besonders bevorzugt ist er Formaldehyd.

Das Molekulargewicht der Alkylphenol-Aldehyd-Harze beträgt vorzugsweise 350 - 10.000, insbesondere 400 - 5000 g/mol. Bevorzugt entspricht dies einem Kondensationsgrad n von 3 bis 40, insbesondere von 4 bis 20. Voraussetzung ist hierbei, dass die Harze öllöslich sind.

In einer bevorzugten Ausführungsform der Erfindung handelt es sich bei diesen Alkylphenol-Formaldehydharzen um solche, die Oligo- oder Polymere mit einer repetitiven Struktureinheit der Formel sind, worin R^{A} für C₆-C₂₄-Alkyl oder -Alkenyl und n für eine Zahl von 2 bis 50 steht.

Die Herstellung der Alkylphenol-Aldehyd-Harze erfolgt in bekannter Weise durch basische Katalyse, wobei Kondensationsprodukte vom Resoltyp entstehen, oder durch saure Katalyse, wobei Kondensationsprodukte vom Novolaktyp entstehen.

Die nach beiden Arten gewonnenen Kondensate sind für die erfindungsgemäßen Zusammensetzungen geeignet. Bevorzugt ist die Kondensation in Gegenwart von sauren Katalysatoren.

Zur Herstellung der Alkylphenol-Aldehyd-Harze werden ein Alkylphenol mit 6 - 24, bevorzugt 8 - 22, insbesondere 9-18 C-Atomen je Alkylgruppe, oder Gemische hiervon und mindestens ein Aldehyd miteinander umgesetzt, wobei pro mol Alkylphenolverbindung etwa 0,5 - 2 mol, vorzugsweise 0,7 - 1,3 mol und insbesondere äquimolare Mengen Aldehyd eingesetzt werden.

Geeignete Alkylphenole sind insbesondere n- und iso-Hexylphenol, n- und isoOctylphenol, n- und iso- Nonylphenol, n- und iso-Decylphenol, n- und iso-Dodecylphenol, Tetradecylphenol, Hexadecylphenol, Octadecylphenol, Eicosylphenol, Tripropenylphenol, Tetrapropenylphenol und Polyi(isobutenyl)phenol bis C₂₄.

Die Alkylphenole sind vorzugsweise para-substituiert. Die Alkylphenole können einen oder mehrere Alkylreste tragen. Vorzugsweise sind sie zu höchstens 5 mol-%, insbesondere zu höchstens 20 mol-% und speziell höchstens 40 mol-% mit mehr als einer Alkylgruppe substituiert. Bevorzugt tragen höchstens 40 mol-%, insbesondere

höchstens 20 mol-% der eingesetzten Alkylphenole in ortho-Position einen Alkylrest. Speziell sind die Alkylphenole in ortho-Position zur Hydroxylgruppe nicht mit tertiären Alkylgruppen substituiert.

Der Aldehyd kann ein Mono- oder Dialdehyd sein und weitere funktionelle Gruppen wie -COOH tragen. Besonders geeignete Aldehyde sind Formaldehyd, Acetaldehyd, Butyraldehyd, Glutardialdehyd und Glyoxalsäure, bevorzugt ist Formaldehyd. Der Formaldehyd kann in Form von Paraformaldehyd oder in Form einer vorzugsweise 20 - 40 gew.-%igen wässrigen Formalinlösung eingesetzt werden. Es können auch entsprechende Mengen an Trioxan verwendet werden.

Die Umsetzung von Alkylphenol und Aldehyd erfolgt üblicherweise in Gegenwart von alkalischen Katalysatoren, beispielsweise Alkalihydroxiden oder Alkylaminen, oder von sauren Katalysatoren, beispielsweise anorganischen oder organischen Säuren, wie Salzsäure, Schwefelsäure, Phosphorsäure, Sulfonsäure, Sulfamidosäuren oder Halogenessigsäuren. Die Kondensation wird bevorzugt lösemittelfrei bei 90 bis 200°C, bevorzugt bei 100 bis 160°C durchgeführt. In einer weiteren bevorzugten Ausführungsform erfolgt die Umsetzung in Gegenwart eines mit Wasser ein Azeotrop bildenden organischen Lösungsmittels, beispielsweise Toluol, Xylol, höheren Aromaten oder Gemischen hiervon. Das Reaktionsgemisch wird auf eine Temperatur von 90 bis 200°C, bevorzugt 100 - 160°C erhitzt, wobei das entstehende Reaktionswasser während der Umsetzung durch azeotrope Destillation entfernt wird. Lösungsmittel, die unter den Bedingungen der Kondensation keine Protonen abspalten, können nach der Kondensationsreaktion in den Produkten bleiben. Die Harze können direkt oder nach Neutralisation des Katalysators eingesetzt werden, gegebenenfalls nach weiterer Verdünnung der Lösung mit aliphatischen und/oder aromatischen Kohlenwasserstoffen oder Kohlenwasserstoffgemischen, z.B. Benzinfraktionen, Kerosin, Decan, Pentadecan, Toluol, Xylol, Ethylbenzol oder Lösungsmitteln wie ^{®}Solvent Naphtha, ^{®}Shellsol AB, ^{®}Solvesso 150, ^{®}Solvesso 200, ^{®}Exxsol, ^{®}ISOPAR- und ^{®}Shellsol D-Typen.

Die Gewichtsanteile der Bestandteile A) und B) in den erfindungsgemäßen Additiven können je nach Anwendungsfall in weiten Grenzen variieren. Sie liegen vorzugsweise zwischen 10 und 99,999 Gew.-% A), insbesondere zwischen 20 und 99,995 Gew.-% A). Der Anteil der Komponenten B) beträgt 0,005 bis 20 Gew.-%.

Überraschenderweise wurde ebenfalls gefunden, dass eine weitere Steigerung der Wirksamkeit als Lubricity-Additiv erzielt wird, wenn die erfindungsgemäßen Mischungen zusammen mit stickstoffhaltigen Paraffindispergatoren eingesetzt werden. Paraffindispergatoren sind Additive, die bei Abkühlung des Öls die Größe der ausfallenden Paraffinkristalle reduzieren und darüber hinaus bewirken, dass die Paraffinpartikel sich nicht absetzen, sondern kolloidal mit deutlich reduziertem Sedimentationsbestreben, dispergiert bleiben.

Bei den Paraffindispergatoren handelt es sich vorzugsweise um niedermolekulare oder polymere, öllösliche Verbindungen mit ionischen oder polaren Gruppen wie z.B. Aminsalze, Imide und/oder Amide. Besonders bevorzugte Paraffindispergatoren enthalten Umsetzungsprodukte sekundärer Fettamine mit 8 bis 36 C-Atomen, insbesondere Dicocosfettamin, Ditalgfettamin und Distearylamin. Besonders bewährt haben sich Paraffindispergatoren, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Andere Paraffindispergatoren sind Copolymere des Maleinsäureanhydrids und α,β-ungesättigter Verbindungen, die gegebenenfalls mit primären Monoalkylaminen und/oder aliphatischen Alkoholen umgesetzt werden können (vgl. EP-A-0 154 177), die Umsetzungsprodukte von Alkenylspirobislactonen mit Aminen (vgl. EP-A-0 413 279 B1) und nach

EP-A-0 606 055 A2 Umsetzungsprodukte von Terpolymeren auf Basis α,β-ungesättigter Dicarbonsäureanhydride, α,β-ungesättigter Verbindungen und Polyoxylalkylenether niederer ungesättigter Alkohole.

Besonders bevorzugte Paraffindispergatoren werden durch Reaktion von Verbindungen, die eine Acylgruppe enthalten, mit einem Amin hergestellt. Bei diesem Amin handelt es sich um eine Verbindung der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethylen- oder Propylengruppe steht, x eine Zahl von 1 bis 50, E = H, C₁-C₃₀-Alkyl, C₅-C₁₂-Cycloalkyl oder C₆-C₃₀-Aryl, und n 2, 3 oder 4 bedeuten, und Y und Z unabhängig voneinander H, C₁-C₃₀-Alkyl oder -(A-O)ₓ bedeuten. Unter Acylgruppe wird hier eine funktionelle Gruppe folgender Formel verstanden:

>C=O

Die Paraffindispergatoren können den erfindungsgemäßen Additiven beigemischt oder separat dem zu additivierenden Mitteldestillat zugesetzt werden. Das Mengenverhältnis zwischen Paraffindispergatoren und den erfindungsgemäßen Additiven liegt zwischen 5:1 und 1:5 und bevorzugt zwischen 3:1 und 1:3.

Zur Herstellung von Additivpaketen für spezielle Problemlösungen können die erfindungsgemäßen Additive auch zusammen mit einem oder mehreren öllöslichen Co-Additiven eingesetzt werden, die für sich allein die Schmierwirkung und/oder die Kaltfließeigenschaften von Rohölen, Schmierölen oder Brennstoffölen verbessern. Beispiele solcher Co-Additive sind Vinylacetat enthaltende Copolymerisate oder Terpolymerisate des Ethylens, Kammpolymere sowie öllösliche Amphiphile.

So haben sich Mischungen der erfindungsgemäßen Additive mit Copolymerisaten hervorragend bewährt, die 10 bis 40 Gew.-% Vinylacetat und 60 bis 90 Gew.-% Ethylen enthalten. Nach einer weiteren Ausgestaltung der Erfindung setzt man die erfindungsgemäßen Additive in Mischung mit Ethylen/Vinylacetat/Vinyl-2-ethylhexanoat-Terpolymeren, Ethylen/Vinylacetat/ Neononansäurevinylester-Terpolymeren und/oder Ethylen-Vinylacetat/ Neodecansäurevinylester-Terpolymeren zur gleichzeitigen Verbesserung der Fließfähigkeit und Schmierwirkung von Mineralölen oder Mineralöldestillaten ein. Die Terpolymerisate der 2-Ethylhexansäurevinylester, Neononansäurevinylester bzw. der Neodecansäurevinylester enthalten außer Ethylen 10 bis 35 Gew.-% Vinylacetat und 1 bis 25 Gew.-% des jeweiligen langkettigen Vinylesters. Weitere bevorzugte Copolymere enthalten neben Ethylen und 10 bis 35 Gew.-% Vinylestern noch 0,5 bis 20 Gew.-% Olefin mit 3 bis 10 C-Atomen wie z. B. Isobutylen, Diisobutylen, 4-Methylpenten oder Norbornen.

Schließlich werden in einer weiteren Ausführungsform der Erfindung die erfindungsgemäßen Additive zusammen mit Kammpolymeren verwendet. Hierunter versteht man Polymere, bei denen Kohlenwasserstoffreste mit mindestens 8, insbesondere mindestens 10 Kohlenstoffatomen an einem Polymerrückgrat gebunden sind. Vorzugsweise handelt es sich um Homopolymere, deren Alkylseitenketten mindestens 8 und insbesondere mindestens 10 Kohlenstoffatome enthalten. Bei Copolymeren weisen mindestens 20 %, bevorzugt mindestens 30 % der Monomeren Seitenketten auf (vgl. Comb-like Polymers-Structure and Properties; N.A. Platé and V.P. Shibaev, J. Polym. Sci. Macromolecular Revs. 1974, 8, 117 ff). Beispiele für geeignete Kammpolymere sind z.B. Fumarat/Vinylacetat-Copolymere (vgl. EP 0 153 176 A1), Copolymere aus einem C₆-C₂₄-α-Olefin und einem N-C₆-C₂₂-Alkylmaleinsäureimid (vgl. EP-A-0 320 766), ferner veresterte Olefin/ Maleinsäureanhydrid-Copolymere, Polymere und Copolymere von α-Olefinen und veresterte Copolymere von Styrol und Maleinsäureanhydrid.

Kammpolymere können beispielsweise durch die Formel beschrieben werden. Darin bedeuten
- A: R', COOR', OCOR', R"-COOR' oder OR';
- D: H, CH₃, A oder R;
- E: H oder A;
- G: H, R", R"-COOR', einen Arylrest oder einen heterocyclischen Rest;
- M: H, COOR", OCOR", OR" oder COOH;
- N: H, R", COOR", OCOR, COOH oder einen Arylrest;
- R': eine Kohlenwasserstoffkette mit 8-150 Kohlenstoffatomen;
- R": eine Kohlenwasserstoffkette mit 1 bis 10 Kohlenstoffatomen;
- m: eine Zahl zwischen 0,4 und 1,0; und
- n: eine Zahl zwischen 0 und 0,6.

Das Mischungsverhältnis (in Gewichtsteilen) der erfindungsgemäßen Additive mit Ethylencopolymeren bzw. Kammpolymeren beträgt jeweils 1:10 bis 20:1, vorzugsweise 1:1 bis 10:1.

Die erfindungsgemäßen öligen Flüssigkeiten sind insbesondere zur Verwendung als Brennstofföl in Dieselmotoren geeignet.

Die erfindungsgemäßen öligen Flüssigkeiten werden Ölen als Additive in Mengen von 0,02 bis 10 Gew.-% zugesetzt. Dabei können sie als solche oder auch gelöst in Lösemitteln, wie z.B. aliphatischen und/oder aromatischen Kohlenwasserstoffen oder Kohlenwasserstoffgemischen wie z.B. Toluol, Xylol, Ethylbenzol, Decan, Pentadecan, Benzinfraktionen, Diesel, Kerosin oder kommerziellen Lösemittelgemischen wie Solvent Naphtha, ^{®}Shellsol AB, ^{®}Solvesso 150, ^{®}Solvesso 200, ^{®}Exxsol-, ^{®}Isopar- und ^{®}Shellsol D-Typen, sowie polaren Lösungsmitteln wie Alkoholen, Glykolen und Estern eingesetzt werden. Bevorzugt enthalten die erfindungsgemäßen Additive bis zu 70 %, speziell 5 - 60 %, insbesondere 10 - 40 Gew.-% Lösemittel. Besonders bevorzugt werden sie ohne Zugabe weiterer Lösemittel eingesetzt.

Die erfindungsgemäßen öligen Flüssigkeiten können bei erhöhter Temperatur über längere Zeit ohne Alterungseffekte gelagert werden, ohne dass es zu Alterungserscheinungen wie Verharzung und der Bildung unlöslicher Strukturen oder Ablagerungen in Lagerbehältern und/oder Motorteilen kommt. Darüber hinaus verbessern sie die Oxidationsstabilität der mit ihnen additivierten Öle. Dies ist insbesondere bei Ölen, die größere Anteile von Ölen aus Crackprozessen enthalten, von Vorteil.

Ein weiterer Vorteil der erfindungsgemäßen öligen Flüssigkeiten ist ihre gegenüber den gemäß dem Stand der Technik als Lubricity-Additive eingesetzten Fettsäureestern abgesenkte Kristallisationstemperatur. So können sie auch bei niedrigen Temperaturen von beispielsweise 0°C bis -20°C und teilweise auch niedriger problemlos eingesetzt werden.

Die erfindungsgemäßen öligen Flüssigkeiten sind als Additive für die Verwendung in Mitteldestillaten besonders gut geeignet. Als Mitteldestillate bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Die Öle können auch Alkohole wie Methanol und/oder Ethanol enthalten oder aus diesen bestehen. Vorzugsweise werden die erfindungsgemäßen Additive in solchen Mitteldestillaten verwendet, die weniger als 350 ppm Schwefel, insbesondere weniger als 200 ppm Schwefel und in speziellen Fällen weniger als 50 ppm bzw. weniger als 10 ppm Schwefel enthalten. Es handelt sich dabei im allgemeinen um solche Mitteldestillate, die einer hydrierenden Raffination unterworfen wurden, und die daher nur geringe Anteile an polyaromatischen und polaren Verbindungen enthalten, die ihnen eine natürliche Schmierwirkung verleihen. Die erfindungsgemäßen Additive werden weiterhin vorzugsweise in solchen Mitteldestillaten verwendet, die 95 %-Destillationspunkte unter 370°C, insbesondere 350°C und in Spezialfällen unter 330°C aufweisen. Des gleichen sind die erfindungsgemäßen Additive für die Verwendung in synthetischen Kraftstoffen mit ebenfalls geringer Schmierfähigkeit, wie sie z. B. im Fischer-Tropsch-Prozeß hergestellt werden können, geeignet. Die in ihrer Schmierfähigkeit verbesserten Öle besitzen einen im HFRR-Test gemessenen Wear Scar Diameter von bevorzugt weniger als 460 µm, speziell weniger als 450 µm. Die erfindungsgemäßen öligen Flüssigkeiten können auch als Komponenten in Schmierölen eingesetzt werden.

Die öligen Flüssigkeiten können allein oder auch zusammen mit anderen Additiven verwendet werden, z.B. mit Stockpunkterniedrigern, Korrosionsinhibitoren, Antioxidantien, Schlamminhibitoren, Dehazern, Leitfähigkeitsverbesserern, Lubricity-Additiven, und Zusätzen zur Erniedrigung des Cloud-Points. Des weiteren werden sie erfolgreich zusammen mit Additivpaketen eingesetzt, die u.a. bekannte aschefreie Dispergieradditive, Detergenzien, Entschäumer, Antioxidantien, Dehazer, Demulgatoren und Korrosionsinhibitoren enthalten.

Die Vorteile der erfindungsgemäßen öligen Flüssigkeiten werden durch die nachfolgenden Beispiele näher erläutert.

### Beispiele

Im folgenden werden die eingesetzten Bestandteile der öligen Flüssigkeiten charakterisiert.

Jodzahlen werden nach Kaufmann bestimmt. Dazu wird die Probe mit einer definierten Menge einer methanolischen Bromlösung versetzt, wobei sich eine dem Gehalt an Doppelbindungen equivalente Menge Brom anlagert. Der Überschuss an Brom wird mit Natriumthiosulfat zurücktitriert.

**Tabelle 1: Charakterisierung der eingesetzten Fettsäureester**

| Beispiel | Chemische Bezeichnung | Jodzahl [gJ/100g] |
|---|---|---|
| A1 | Rapsölsäuremethylester enthaltend als Hauptkomponenten 45 % Ölsäure, 39 % Linolsäure, 4,5 % Linolensäure | 123 |
| A2 | Sojaölmethylester enthaltend als Hauptkomponenten 25 % Ölsäure, 51 % Linolsäure, 7 % Linolensäure | 134 |
| A3 | Talgfettsäuremethylester enthaltend als Hauptkomponenten, 65 % Ölsäure, 18 % Linolsäure | 102 |

**Tabelle 2:**

| Charakterisierung der eingesetzten Alkylphenolharze | |
|---|---|
| B1 | C₂₀-C₂₄-Alkylphenolformaldehydharz, hergestellt durch Kondensation einer Mischung von C₂₀-C₂₄-Alkylphenol mit 35 mol-% Di-(C₂₀-C₂₄-Alkyl)phenol, mit Formaldehyd, Mw 2500 g/mol; 50 %ig in Solvent Naphtha |
| B2 | Dodecylphenolformaldehydharz, hergestellt durch Kondensation einer Mischung von Dodecylphenol mit 1,3 mol-% Didodecylphenol, mit Formaldehyd, Mw 2200 g/mol; 50 %ig in Solvent Naphtha |
| B3 | Nonylphenolformaldehydharz, hergestellt durch Kondensation einer Mischung von Nonylphenol mit 0,5 mol-% Dinonylphenol, mit Formaldehyd, Mw 2000 g/mol; 50 %ig in Solvent Naphtha |

### Oxidationsstabilität der Additive

In einen 500 ml Erlenmeyerkolben werden 10 g des zu überprüfenden Fettsäuregemischs und die Tabelle 3 angegebene Menge Harz eingewogen. Der Kolben wird drei Tage bei einer Temperatur von 90°C im Trockenschrank gelagert, wobei täglich die über dem Additiv stehende Atmosphäre durch Überleiten eines Luftstroms ausgetauscht wird.

Nach der Konditionierung lässt man die Mischung eine Stunde bei Raumtemperatur abkühlen. Anschließend wird mit 500 ml Dieselkraftstoff (Testöl 1) versetzt und gut durchmischt. Nach zwei Stunden Standzeit wird die Mischung visuell auf eventuelle Ausscheidungen, Trübungen, unlösliche Anteile, u.s.w. beurteilt, die Hinweise auf oxidative Veränderungen geben (visuelle Beurteilung). Sodann wird über ein 0,8 µm Filter bei einer Druckdifferenz von 800 mbar filtriert. Die Gesamtmenge muss innerhalb von 2 Minuten filtrierbar sein, ansonsten wird das nach 2 Minuten filtrierte Volumen notiert.

**Tabelle 3:**

| Oxidationsstabilität | | | | |
|---|---|---|---|---|
| Beispiel | A | B | visuelle Beurteilung | Filtration |
| 1 (Vgl.) | ― | ― | klar | 34 s |
| 2 (Vgl.) | 10 g A1 | ― | trüb + unlösliches Harz | 120 s / 210 ml |
| 3 (Vgl.) | 10 g A2 | ― | trüb + unlösliches Harz | 120 s / 330 ml |
| 4 (Vgl.) | 10 g A3 | ― | trüb + unlösliches Harz | 120 s / 470 ml |
| 5 | 10 g A1 | 0,5 g B3 | homogen trüb | 79 s |
| 6 | 10 g A1 | 1 g B3 | fast klar | 52 s |
| 7 | 10 g A1 | 2g B3 | klar | 46 s |
| 8 | 10 g A1 | 0,5 g B1 | klar | 45 s |
| 9 | 10 g A1 | 2 g B1 | klar | 43 s |
| 10 | 10 g A1 | 1 g B2 | klar | 47 s |
| 11 | 10 g A1 | 2g B2 | klar | 43 s |
| 12 | 10 g A2 | 1g B1 | klar | 39 s |
| 13 | 10 g A2 | 1g B3 | klar | 37 s |
| 14 | 10 g A2 | 0,1 g B3 | klar | 42 s |
| 15 | 10 g A3 | 1 g B3 | klar | 40 s |
| n.a. = nicht anwendbar, da nicht vollständig löslich | | | | |

### Schmierwirkung in Mitteldestillaten

Die Schmierwirkung der Additive wurde mittels eines HFRR-Geräts der Firma PCS Instruments an additivierten Ölen bei 60°C geprüft. Der High Frequency Reciprocating Rig Test (HFRR) ist beschrieben in D. Wei, H. Spikes, Wear, Vol. 111, No. 2, p. 217, 1986. Die Ergebnisse sind als Reibungskoeffizient und Wear Scar (WS 1.4) angegeben. Ein niedriger Wear Scar und ein niedriger Reibungskoeffizient (Friction) zeigen eine gute Schmierwirkung. Wear Scar-Werte von weniger als
460 µm werden als Indiz für eine ausreichende Schmierwirkung angesehen, wobei in der Praxis jedoch Werte von weniger als 400 µm angestrebt werden. Die Dosierraten in Tabelle 6 beziehen sich auf die Menge an dosiertem Wirkstoff.

**Tabelle 4:**

| Charakterisierung der eingesetzten Testöle | | |
|---|---|---|
| | Testöl 1 | Testöl 2 |
| Destillation | | |
| IBP [°C] | 171 | 164 |
| 20% [°C] | 218 | 214 |
| 90% [°C] | 323 | 342 |
| FBP [°C] | 352 | 367 |
| Cloud Point [°C] | -8,2 | -7,7 |
| CFPP [°C] | -12 | -13 |
| Dichte @ 15°C [g/cm³] | 0,8262 | 0,8293 |
| Schwefel [ppm] | 15 | 195 |

**Tabelle 5:**

| Charakterisierung der eingesetzten polaren stickstoffhaltigen Verbindungen | |
|---|---|
| C1 | Umsetzungsprodukt eines Dodecenyl-Spirobislactons mit einer Mischung aus primärem und sekundärem Talgfettamin, 60 %ig in Solvent Naphtha (hergestellt gemäß EP-A-0413279) |
| C2 | Umsetzungsprodukt eines Terpolymers aus einem C14/16-α-Olefin, Maleinsäureanhydrid und Allylpolyglykol mit 2 Equivalenten Ditalgfettamin, 50 %ig in Solvent Naphtha (hergestellt gemäß EP-A-0606055) |
| C3 | Umsetzungsprodukt aus Phthalsäureanhydrid und 2 Equivalenten Di(hydriertem Talgfett)amin, 50 %ig in Solvent Naphtha (hergestellt gemäß EP-A-0061894) |
| C4 | Umsetzungsprodukt aus Ethylendiamintetraessigsäure mit 4 Equivalenten Ditalgfettamin zum Amid-Ammoniumsalz (hergestellt gemäß EP-A-0398101) |

**Tabelle 6:**

| Wear Scar in Testöl 1 | | | | | |
|---|---|---|---|---|---|
| Beispiel | Dosierrate A | Dosierrate B | Dosierrate C | Wear Scar | Friction |
| 16 (Vgl.) | ― | ― | ― | 575 | 0,329 |
| 17 | 0,2 % A1 | ― | ― | 537 | 0,260 |
| 18 | 0,5 % A1 | ― | ― | 498 | 0,205 |
| 19 | 0,75 % A1 | ― | ― | 423 | 0,180 |
| 20 | 1,0 % A1 | ― | ― | 373 | 0,171 |
| 21 (Vgl.) | ― | 0,025 % B1 | ― | 555 | 0,312 |
| 22 (Vgl.) | ― | 0,05 % B1 | ― | 467 | 0,201 |
| 23 | 0,5 % A1 | 0,05 % B1 | | 387 | 0,178 |
| 24 | 0,4 % A1 | 0,02 % B1 | ― | 448 | 0,195 |
| 25 | 0,3 % A1 | 0,03 % B1 | ― | 408 | 0,178 |
| 26 (Vgl.) | ― | 0,05 % B3 | ― | 565 | 0,320 |
| 27 (Vgl.) | ― | 0,1 % B3 | ― | 510 | 0,243 |
| 28 | 0,5 % A1 | 0,05 % B3 | ― | 382 | 0,180 |
| 29 | 0,5 % A1 | 0,1 % B3 | ― | 303 | 0,174 |
| 30 | 0,3 % A1 | 0,075 % B3 | ― | 432 | 0,181 |
| 31 | 0,3 % A2 | ― | ― | 523 | 0,248 |
| 32 | 0,3 % A2 | 0,03 % B1 | ― | 376 | 0,182 |
| 33 | 0,3 % A2 | 0,03 % B2 | ― | 391 | 0,185 |
| 34 | 0,25 % A2 | 0,02 % B1 | 0,01 % C1 | 371 | 0,178 |
| 35 | 0,25 % A2 | 0,02 % B1 | 0,01 % C2 | 343 | 0,176 |
| 36 | 0,25 % A2 | 0,02 % B1 | 0,01 % C3 | 365 | 0,177 |
| 37 | 0,25 % A2 | 0,02 % B1 | 0,01 % C4 | 358 | 0,178 |

**Tabelle 7:**

| Wear Scar in Testöl 2 | | | | | |
|---|---|---|---|---|---|
| Beispiel | Dosierrate A | Dosierrate B | Dosierrate C | Wear Scar | Friction |
| 38 (Vgl.) | ― | ― | ― | 540 | 0,266 |
| 39 (Vgl.) | 0,2 % A2 | ― | ― | 502 | 0,240 |
| 40 (Vgl.) | 0,4 % A2 | ― | ― | 435 | 0,207 |
| 41 (Vgl.) | 0,6 % A2 | ― | ― | 386 | 0,177 |
| 42 (Vgl.) | ― | 200 ppm B2 | ― | 535 | 0,255 |
| 43 (Vgl.) | ― | 400 ppm B2 | ― | 502 | 0,235 |
| 44 | 0,5 % A2 | 200 ppm B2 | ― | 275 | 0,166 |
| 45 | 0,4 % A2 | 300 ppm B2 | ― | 375 | 0,174 |
| 46 | 0,3 % A2 | 150 ppm B2 | 100 ppm C1 | 398 | 0,187 |
| 47 | 0,25 % A2 | 150 ppm B2 | 100 ppm C2 | 403 | 0,188 |

## Patentansprüche

1. Verwendung von öligen Flüssigkeiten, enthaltend
A) mindestens einen Ester aus Fettsäuren, deren Kohlenstoffkettenlängen zwischen 8 und 30 Kohlenstoffatomen liegen, und einem einwertigen C₁-C₅-Alkohol, wobei mindestens 50% der Fettsäurereste mindestens eine Doppelbindung enthalten, und
B) 0,005 bis 20 Gew.-% mindestens eines Alkylphenol-Aldehydharzes, erhältlich durch die Kondensation von
(i) mindestens einem Alkylphenol mit mindestens einem C₆-C₂₄-Alkyl oder C₆-C₂₄-Alkenylrest und
(ii) mindestens einem Aldehyd oder Keton,
wobei der Kondensationsgrad zwischen 2 und 50 Alkylphenoleinheiten beträgt, in Brennstoffölen mit maximal 0,035 Gew.-% Schwefelgehalt, in einer Menge von 0,02 bis 10 Gew.-%, bezogen auf das Brennstofföl, zur Verbesserung der Oxidationsstabilität der Brennstofföle.

2. Verwendung gemäß Anspruch 1, worin die Jodzahl des Bestandteils A) mehr als 50 g l/100 g Ester beträgt.

3. Verwendung gemäß einem oder mehreren der Ansprüche 1 bis 2, worin die Fettsäuren, die Bestandteil der Komponente A) sind, 10 bis 26 C-Atome enthalten.

4. Verwendung gemäß einem oder mehreren der Ansprüche 1 bis 3, worin die Fettsäureester A) mindestens 75 Gew.-% Fettsäuren mit einer oder mehreren Doppelbindungen enthalten.

5. Verwendung gemäß einem oder mehreren der Ansprüche 1 bis 4, worin die Fettsäuremischungen eine oder mehrere Dicarbonsäuren enthalten.

6. Verwendung gemäß einem oder mehreren der Ansprüche 1 bis 5, worin die Alkohole, von denen Bestandteil A) sich ableitet, Methanol oder Ethanol sind.

7. Verwendung gemäß einem oder mehreren der Ansprüche 1 bis 6, worin Bestandteil A) aus Fettsäuremischungen abgeleitet ist, die bis zu 20 Gew.-% gesättigte Fettsäuren enthalten.

8. Verwendung gemäß einem oder mehreren der Ansprüche 1 bis 7, die weiterhin mindestens einen stickstoffhaltigen Paraffindispergator enthält.

9. Verwendung gemäß einem oder mehreren der Ansprüche 1 bis 8, die weiterhin mindestens ein Ethylen-Copolymer enthält.

10. Verwendung gemäß einem oder mehreren der Ansprüche 1 bis 9, die weiterhin mindestens ein Kammpolymer enthält.

## Claims

1. The use of an oily liquid, comprising
A) at least one ester of fatty acids whose carbon chain lengths are between 8 and 30 carbon atoms, and a monohydric C₁-C₅-alcohol, at least 50% of the fatty acid radicals containing at least one double bond, and
B) from 0.005 to 20% by weight of at least one alkylphenol-aldehyde resin, obtainable by condensing
(i) at least one alkylphenol having at least one C₆-C₂₄-alkyl or C₆-C₂₄-alkenyl radical and
(ii) at least one aldehyde or ketone
to a degree of condensation of between 2 and 50 alkylphenol units, in fuel oils having a maximum sulfur content of 0.035% by weight, in an amount of from 0.02 to 10% by weight, based on the fuel oil, for improving the oxidation stability of the fuel oils.

2. The use as claimed in claim 1, wherein the iodine number of constituent A) is more than 50 g of I/100 g of ester.

3. The use as claimed in one or more of claims 1 to 2, wherein the fatty acids which are a constituent of component A) contain from 10 to 26 carbon atoms.

4. The use as claimed in one or more of claims 1 to 3, wherein the fatty acid esters A) contain at least 75% by weight of fatty acids having one or more double bonds.

5. The use as claimed in one or more of claims 1 to 4, wherein the fatty acid mixtures contain one or more dicarboxylic acids.

6. The use as claimed in one or more of claims 1 to 5, wherein the alcohols from which constituent A) is derived are methanol or ethanol.

7. The use as claimed in one or more of claims 1 to 6, wherein constituent A) is derived from fatty acid mixtures which comprise up to 20% by weight of saturated fatty acids.

8. The use as claimed in one or more of claims 1 to 7, which also comprises at least one nitrogen-containing paraffin dispersant.

9. The use as claimed in one or more of claims 1 to 8, which also comprises at least one ethylene copolymer.

10. The use as claimed in one or more of claims 1 to 9, which also comprises at least one comb polymer.

## Revendications

1. Utilisation de liquides huileux, contenant
A) au moins un ester d'acides gras, dont les longueurs de chaîne carbonée se situent entre 8 et 30 atomes de carbone, et d'un C₁-C₅-alcool monovalent, au moins 50% des radicaux d'acides gras contenant au moins une double liaison, et
B) 0,005 à 20% en poids d'au moins une résine d'alkylphénolaldéhyde, pouvant être obtenue par la condensation de
(i) au moins un alkylphénol présentant au moins un radical C₆-C₂₄-alkyle ou C₆-C₂₄-alcényle et
(ii) au moins un aldéhyde ou une cétone,
le degré de condensation étant situé entre 2 et 50 unités d'alkylphénol, dans des huiles combustibles présentant une teneur en soufre d'au maximum 0,035% en poids, en une quantité de 0,02 à 10% en poids, par rapport à l'huile combustible, pour améliorer la stabilité à l'oxydation des huiles combustibles.

2. Utilisation selon la revendication 1, dans laquelle l'indice d'iode du constituant A) est supérieur à 50 g d'I/100 g d'ester.

3. Utilisation selon l'une ou plusieurs des revendications 1 à 2, dans laquelle les acides gras faisant partie du composant A) contiennent 10 à 26 atomes de carbone.

4. Utilisation selon l'une ou plusieurs des revendications 1 à 3, dans laquelle les esters d'acides gras A) contiennent au moins 75% en poids d'acides gras présentant une ou plusieurs doubles liaisons.

5. Utilisation selon l'une ou plusieurs des revendications 1 à 4, dans laquelle les mélanges d'acides gras contiennent un ou plusieurs acides dicarboxyliques.

6. Utilisation selon l'une ou plusieurs des revendications 1 à 5, dans laquelle les alcools dont le constituant A) est dérivé sont le méthanol ou l'éthanol.

7. Utilisation selon l'une ou plusieurs des revendications 1 à 6, dans laquelle le constituant A) est dérivé de mélanges d'acides gras qui contiennent jusqu'à 20% en poids d'acides gras saturés.

8. Utilisation selon l'une ou plusieurs des revendications 1 à 7, qui contient en outre au moins un dispersant des paraffines contenant de l'azote.

9. Utilisation selon l'une ou plusieurs des revendications 1 à 8, qui contient en outre au moins un copolymère d'éthylène.

10. Utilisation selon l'une ou plusieurs des revendications 1 à 9, qui contient en outre au moins un polymère en peigne.
